# FASCICULE DE BREVET EUROPEEN

(11) **EP 2 798 643 B1**
(45) Date de publication et mention de la délivrance du brevet: **24.02.2016**
(21) Numéro de dépôt: 12813051.5
(22) Date de dépôt: 28.12.2012
(51) Int. Cl.: G21F 1/06, G21F 1/02, G21F 1/10, G21F 3/02, G21F 1/08, G21F 3/035

(54) **UTILISATION D'UN MÉLANGE À BASE D'ERBIUM ET DE PRASÉODYME COMME COMPOSITION RADIO-ATTÉNUATRICE, MATÉRIAU RADIO-ATTÉNUATEUR ET ARTICLE DE PROTECTION CONTRE LES RAYONNEMENTS IONISANTS COMPRENANT UNE TELLE COMPOSITION**
VERWENDUNG EINER MISCHUNG AUS ERBIUM UND PRASEODYM ALS STRAHLENSCHUTZ-ZUSAMMENSETZUNG, STRAHLENSCHUTZMATERIAL UND SCHUTZKLEIDUNG GEGEN IONISIERENDE STRAHLUNG DIE JENE ZUSAMMENSETZUNG ENTHÄLT
USE OF A MIXTURE ON THE BASIS OF ERBIUM AND PRASEODYM AS A RADIATION ATTENUATING COMPOSITION, RADIATION ATTENUATING MATERIAL AND PROTECTION DEVICE AGAINST IONISATING RADIATION CONTAINING SUCH COMPOSITION

(30) Priorité: 30.12.2011 FR 1104168
(43) Date de publication de la demande: 05.11.2014
(73) Titulaire: AREVA NC, 92400 Courbevoie (FR)
(72) Inventeur: LANTHEAUME, Noël, F-30580 Vallerargues (FR); PICHEGUT, Marc, F-30290 Laudun (FR); JEHANNO, Jacky, F-30330 Gaujac (FR)
(74) Mandataire: Brevalex
(86) Numéro de dépôt international: PCT/EP2012/077037
(87) Numéro de publication internationale: WO 2013/098382

(56) Documents cités:
- WO-A1-2004/055833
- WO-A2-2005/017556
- DE-A1-102006 028 958

## Description

### DOMAINE TECHNIQUE

L'invention se rapporte à l'utilisation d'un mélange à base d'erbium et de praséodyme en tant que composition radio-atténuatrice, c'est-à-dire en tant que composition possédant la propriété d'atténuer les rayonnements ionisants, en particulier les rayonnements électromagnétiques de type gamma et X.

Elle se rapporte également à un matériau radio-atténuateur comprenant une composition radio-atténuatrice à base d'erbium et de praséodyme, ainsi qu'à un article de protection, individuelle ou collective, contre les rayonnements ionisants comprenant ce matériau.

L'invention trouve application dans tous les domaines dans lesquels une protection contre les rayonnements ionisants peut être recherchée et, en particulier, dans les domaines de la médecine nucléaire (scintigraphie, radiothérapie, *etc*.)*,* de la radiologie, de l'imagerie médicale, et de l'industrie nucléaire.

### ÉTAT DE LA TECHNIQUE ANTÉRIEURE

Dans un certain nombre de professions, il est usuel d'utiliser des vêtements et autres articles de protection contre les rayonnements ionisants.

C'est notamment le cas dans les domaines de la médecine, de la radiologie, ou encore de l'imagerie médicale, où les rayonnements ionisants sont utilisés à des fins diagnostiques et thérapeutiques.

C'est également le cas dans l'industrie des matières plastiques où des irradiations sont utilisées pour obtenir des effets chimiques de polymérisation, de greffage, de réticulation ou de dégradation de polymères ; dans l'industrie nucléaire, où des opérateurs sont exposés à un risque d'irradiation, notamment lors de la manipulation de poudres de combustibles nucléaires ou du démantèlement d'installations ; ou encore dans les laboratoires d'inspection et de contrôle, par exemple de pièces manufacturées, où des techniques analytiques basées sur l'utilisation de rayonnements ionisants sont employées.

La plupart des articles de radioprotection actuellement disponibles sur le marché comprennent une matrice dont la nature dépend de la destination de ces articles et qui renferme du plomb, soit sous la forme de feuilles, soit sous la forme de fines particules, le plomb pouvant alors être à l'état de métal, d'oxyde ou de sel.

Compte tenu de la toxicité du plomb et de ses composés, la fabrication de tels articles de protection nécessite un équipement lourd et coûteux pour prévenir toute contamination du personnel en charge de cette fabrication.

De plus, l'élimination des déchets issus de la fabrication de ces articles ainsi que celle des articles de protection après usage nécessite des filières spécifiques de collecte et de traitement, à défaut de quoi ils sont tout simplement éliminés dans des décharges avec toutes les conséquences néfastes sur l'environnement que cela peut impliquer.

Aussi a-t-il été récemment proposé de remplacer l'utilisation du plomb en tant qu'agent radio-atténuateur par celle d'autres métaux qui sont également capables d'atténuer les rayonnements ionisants mais qui ne sont pas toxiques ou, en tout cas, présentent une toxicité moindre que celle du plomb.

Ainsi, par exemple, la demande internationale PCT WO 2006/069007 **[1]** préconise d'utiliser une composition radio-atténuatrice composée d'un sel de baryum, de tungstène et de bismuth élémentaires.

La demande de brevet US 2008/0128658 **[2]** décrit l'utilisation d'une composition comprenant de l'oxyde de gadolinium Gd₂O₃, du tungstène et un ou plusieurs oxydes de terres-rares autres que de gadolinium, tels que LaO₃, CeO₂, Nd₂O₃, Pr₆O₁₁, Eu₂O₃ et Sm₂O₃.

La demande de brevet FR 2 948 672 **[3]** préconise l'utilisation d'une composition composée d'oxydes de tungstène, de bismuth et de lanthane.

La demande internationale PCT WO 2005/017556 **[4]** propose d'utiliser une composition comprenant au moins deux éléments choisis parmi l'antimoine, le bismuth, l'iode, le tungstène, l'étain, le tantale, l'erbium, le baryum, les sels, les composés et les alliages de ceux-ci, tandis que la demande de brevet DE 10 2006 958 **[5]** décrit un matériau multicouche de radioprotection dont certaines couches comprennent un élément radio-atténuateur choisi parmi l'étain, l'antimoine, l'iode, le césium, le baryum, le lanthane, le cérium, le praséodyme et le néodyme, éventuellement associé à un deuxième élément radio-atténuateur ayant, lui, un nombre atomique allant de 60 à 70.

S'il n'est pas contestable que l'erbium et le praséodyme font partie des éléments chimiques qui sont cités, dans les références **[2], [4]** et **[5]** précitées, comme étant susceptibles d'être utilisés dans des compositions radio-atténuatrices, il s'avère que rien n'est dit dans ces références sur les capacités réelles de ces deux éléments, pris séparément ou en combinaison, à atténuer les rayonnements ionisants.

Or, il se trouve que, dans le cadre de leurs travaux, les inventeurs ont constaté qu'un mélange comprenant de l'erbium ou un composé de celui-ci et du praséodyme ou un composé de celui-ci présente des propriétés de radio-atténuation particulièrement intéressantes, et que ces propriétés peuvent avantageusement être mises à profit pour réaliser des matériaux et des articles de protection propres à assurer une protection très efficace contre les rayonnements ionisants, en particulier les rayonnements électromagnétiques de type gamma et X.

Et c'est sur la base de cette constatation qu'est basée l'invention.

### EXPOSÉ DE L'INVENTION

L'invention a donc, en premier lieu, pour objet l'utilisation d'un mélange comprenant :
- de 30 à 70% en masse d'erbium ou d'un composé de celui-ci ;
- de 20 à 50% en masse de praséodyme ou d'un composé de celui-ci ; et
- de 0 à 50% en masse de bismuth ou d'un composé de celui-ci ; en tant que composition radio-atténuatrice.

Le principe de radio-atténuation mis en oeuvre dans le cadre de l'invention a pour base une interaction qui a lieu entre, d'une part, les photons issus d'un rayonnement ionisant, et d'autre part, au moins un élément chimique radio-atténuateur, ce dernier absorbant une partie de l'énergie de ces photons.

Ce rayonnement ionisant peut être un rayonnement électromagnétique de type gamma, lorsque celui-ci est émis par un ou plusieurs atomes radioactifs lors de leur désintégration.

Ce rayonnement ionisant peut encore être un rayonnement électromagnétique de type X, lorsque celui-ci est produit par un générateur de rayons X, au sein duquel une différence de potentiel allant usuellement de plusieurs dizaines à plusieurs centaines de kilovolts (kV) est appliquée.

La probabilité et l'intensité de cette interaction sont étroitement liées à divers paramètres, tels que la nature de l'élément chimique radio-atténuateur, les forces de liaison entre le noyau atomique de cet élément et les différentes couches de son cortège électronique, ou encore l'énergie du rayonnement ionisant.

De manière concrète, la capacité d'un élément chimique à atténuer un rayonnement peut être mesurée par un coefficient d'atténuation massique, qui est proportionnel à cette probabilité d'interaction, celle-ci étant encore appelée « *section efficace* ».

Ainsi, l'atténuation est d'autant plus importante que la section efficace est élevée. Pour un même élément de la classification périodique, la section efficace présente des discontinuités liées aux énergies de liaison des différentes couches électroniques de cet élément.

Le phénomène d'absorption d'un photon (gamma ou X) par l'élément chimique radio-atténuateur est constaté lorsque l'énergie du photon est sensiblement supérieure à l'énergie de liaison de l'un des électrons de cet élément chimique. Ce phénomène augmente de manière significative lorsque l'énergie de ce photon est suffisamment importante pour expulser un électron d'une couche électronique plus profonde de l'élément chimique radio-atténuateur.

Les inventeurs ont ainsi pu mettre en évidence, tel qu'il est explicité de manière ultérieure, l'existence, pour l'erbium et ses composés, d'un maximum d'absorption pour une énergie photonique de l'ordre de 60 kiloélectron-volts (keV). Ce maximum d'absorption est, en outre, supérieur à celui mesuré pour le plomb à la même énergie.

L'interaction entre les photons issus du rayonnement ionisant et l'élément chimique radio-atténuateur, telle que nous l'avons décrite plus haut, peut se produire suivant plusieurs effets, tels que l'effet photoélectrique, l'effet Compton ou encore l'effet de matérialisation. Les effets prépondérants sont liés de manière étroite au numéro atomique de l'élément chimique qui réalise l'absorption, mais également à l'énergie du rayonnement absorbé.

Dans le cas de l'erbium, élément de numéro atomique 68, soumis à un rayonnement ionisant de 60 keV, l'interaction se produit principalement suivant l'effet photoélectrique, ce qui signifie que chacun des photons du rayonnement ionisant est absorbé en expulsant un électron d'une des couches électroniques de l'atome d'erbium. Celui-ci réorganise de manière subséquente la lacune électronique créée, et restitue l'énergie acquise en émettant un ou plusieurs photons.

Ainsi, pour cet élément, ces photons constituent la base d'un rayonnement secondaire de type X, d'énergie majoritairement centrée sur 52 keV.

Les inventeurs ont ainsi pu mettre en évidence que l'erbium et ses composés, notamment ses oxydes, se révèlent particulièrement efficaces dans le domaine de la radio-atténuation, lorsqu'ils sont soumis à un rayonnement ionisant, par exemple un rayonnement électromagnétique de type gamma ou X, d'énergie majoritairement centrée sur 60 keV.

On entend par énergie « majoritairement centrée » sur 60 keV, une énergie pour laquelle une proportion supérieure ou égale à 80% de la distribution de photons d'un spectre énergétique, qui correspond à ce rayonnement, possède une énergie valant 60 keV.

Ce type de rayonnement peut, par exemple, provenir de générateurs de rayons X au sein desquels une différence de potentiel, allant par exemple de 80 à 150 kV, est appliquée.

En particulier, pour des différences de potentiel de 80 et 140 kV, les inventeurs ont notamment pu mettre en évidence l'existence d'une distribution élevée de photons ayant une énergie approximativement égale à 60 keV.

Ce type de rayonnement peut encore être le rayonnement principal émis par un combustible nucléaire, par exemple MOX (constitué d'un mélange d'oxydes de plutonium et d'uranium), pour lequel ce rayonnement principal correspond à l'émission d'un photon gamma par l'américium-241, obtenu lui-même par désintégration β⁻ du plutonium-241 radioactif.

L'existence d'un rayonnement électromagnétique secondaire de type X, tel que décrit précédemment, a également été prise en considération par les inventeurs.

De ce fait et conformément à l'invention, l'erbium ou le composé d'erbium est utilisé, dans la composition radio-atténuatrice, en combinaison avec du praséodyme ou un composé de celui-ci.

En effet, en utilisant une composition radio-atténuatrice associant de l'erbium ou un composé de celui-ci avec du praséodyme ou un composé de celui-ci, les inventeurs ont ainsi pu mettre en évidence, tel qu'il sera démontré ci-après, l'existence de deux maxima d'absorption :
- grâce à l'erbium ou au composé de celui-ci, par exemple le sesquioxyde d'erbium(III), un maximum d'absorption pour une énergie photonique de l'ordre de 60 keV ; et
- grâce au praséodyme ou au composé de celui-ci, par exemple l'oxyde de praséodyme(III-IV), un autre maximum d'absorption pour une énergie photonique de l'ordre de 45 keV, correspondant à l'énergie du rayonnement secondaire de type X émis par l'erbium, que nous avons décrit précédemment.

Le composé d'erbium est, de préférence, un oxyde d'erbium et, plus encore, le sesquioxyde d'erbium(III), de formule Er₂O₃, tandis que le composé de praséodyme est, de préférence, un oxyde de praséodyme et, plus encore, un oxyde choisi parmi l'oxyde de praséodyme(III), l'oxyde de praséodyme(IV) et l'oxyde de praséodyme(III-IV), de formules respectives Pr₂O₃, PrO₂ et Pr₆O₁₁. L'oxyde de praséodyme(III-IV) est tout particulièrement préféré.

Lorsque la composition radio-atténuatrice conforme à l'invention comprend de tels oxydes d'erbium et de praséodyme, celle-ci comprend, de préférence, de 55 à 65% en masse d'oxyde d'erbium et de 35 à 45% en masse d'oxyde de praséodyme; mieux encore, la composition radio-atténuatrice comprend (60 ± 2)% en masse d'oxyde d'erbium et (40 ± 2)% en masse d'oxyde de praséodyme.

Par ailleurs, les inventeurs ont également pu montrer que le spectre de protection conférée par une composition radio-atténuatrice, qui comprend de l'erbium ou un composé de celui-ci et du praséodyme ou un composé de celui-ci, peut être davantage élargi en les utilisant conjointement avec du bismuth ou un composé de celui-ci.

Aussi, selon une disposition particulièrement préférée de l'invention, l'erbium ou le composé d'erbium et le praséodyme ou le composé de praséodyme sont utilisés au sein de la composition radio-atténuatrice, de manière conjointe avec au moins du bismuth, introduit sous forme élémentaire ou sous la forme d'un composé, par exemple le sesquioxyde de bismuth(III), de formule Bi₂O₃, dans des proportions qui dépendent notamment de l'énergie du rayonnement ionisant reçu par la composition radio-atténuatrice ainsi constituée.

Ainsi, en utilisant une composition radio-atténuatrice associant de l'erbium ou un composé de celui-ci, du praséodyme ou un composé de celui-ci et du bismuth ou un composé de celui-ci, les inventeurs ont pu mettre en évidence, tel qu'il sera démontré ci-après, l'existence de trois maxima d'absorption :
- grâce à l'erbium ou au composé d'erbium, par exemple le sesquioxyde d'erbium(III), un maximum d'absorption pour une énergie photonique de l'ordre de 60 keV ;
- grâce au praséodyme ou au composé de praséodyme, par exemple l'oxyde de praséodyme(III-IV), un maximum d'absorption pour une énergie photonique de l'ordre de 45 keV ;
- enfin, grâce au bismuth ou au composé de bismuth, un maximum d'absorption pour une énergie photonique de l'ordre de 90 keV, auquel s'ajoutent des propriétés de radio-atténuation très satisfaisantes pour des rayonnements ionisants possédant des énergies photoniques de l'ordre de 40 keV et inférieures.

Au surplus, on peut noter que l'utilisation d'une composition associant de l'erbium ou un composé de celui-ci, du praséodyme ou un composé de celui-ci et du bismuth ou un composé de celui-ci permet l'atténuation d'un rayonnement ionisant ayant une large gamme énergétique, par exemple comprise entre 0 et 100 keV, les propriétés de radio-atténuation de chacun de ces trois éléments n'étant pas discrètes mais continues.

De préférence, le bismuth est utilisé sous forme élémentaire.

De préférence également, lorsque du bismuth est présent dans la composition radio-atténuatrice, celle-ci comprend de 30 à 45% en masse d'oxyde d'erbium, de 20 à 30% en masse d'oxyde de praséodyme et de 30 à 45% en masse de bismuth ; mieux encore, elle comprend de 33 à 42% et, de façon particulièrement préférée, (36 ± 2)% en masse d'oxyde d'erbium, de 22 à 28% et, de façon particulièrement préférée, (24 ± 2)% en masse d'oxyde de praséodyme, et de 30 à 45% et, de façon particulièrement préférée, (40 ± 2)% en masse de bismuth.

En variante, il est également possible d'associer l'erbium ou le composé de celui-ci et le praséodyme ou le composé de celui-ci avec de l'antimoine, du baryum, de l'étain, du tantale, du tungstène, de l'uranium, l'un de leurs composés et des mélanges de ceux-ci.

Conformément à l'invention, l'erbium ou son composé, le praséodyme ou son composé et, le cas échéant, le bismuth ou son composé sont, de préférence, utilisés sous la forme de poudres dispersées dans une matrice.

L'invention a donc également pour objet un matériau radio-atténuateur qui comprend une matrice dans laquelle est dispersée une composition radio-atténuatrice, la composition étant sous la forme d'une poudre, et qui caractérisé en ce que ladite composition comprend :
- de 30 à 70% en masse d'erbium ou d'un composé de celui-ci ;
- de 20 à 50% en masse de praséodyme ou d'un composé de celui-ci ; et
- de 0 à 50% en masse de bismuth ou d'un composé de celui-ci.

Comme mentionné précédemment, le composé d'erbium est typiquement un oxyde et, en particulier, le sesquioxyde d'erbium(III), de formule Er₂O₃.

De même, le composé de praséodyme est typiquement un oxyde, lequel est, de préférence, choisi parmi l'oxyde de praséodyme(III), l'oxyde de praséodyme(IV) et l'oxyde de praséodyme(III-IV), de formules respectives Pr₂O₃, PrO₂ et Pr₆O₁₁, l'oxyde de praséodyme(III-IV) étant tout particulièrement préféré.

Lorsque la composition radio-atténuatrice conforme à l'invention comprend de tels oxydes d'erbium et de praséodyme, celle-ci comprend, de préférence, de 55 à 65% en masse d'oxyde d'erbium et de 35 à 45% en masse d'oxyde de praséodyme; mieux encore, cette composition comprend (60 ± 2)% en masse d'oxyde d'erbium et (40 ± 2)% en masse d'oxyde de praséodyme.

Lorsque la composition radio-atténuatrice conforme à l'invention comprend un oxyde d'erbium, un oxyde de praséodyme et du bismuth, celle-ci comprend, de préférence, de 30 à 45% en masse d'oxyde d'erbium, de 20 à 30% en masse d'oxyde de praséodyme et de 30 à 45% en masse de bismuth ; mieux encore, elle comprend de 33 à 42% et, de façon particulièrement préférée, (36 ± 2)% en masse d'oxyde d'erbium, de 22 à 28% et, de façon particulièrement préférée, (24 ± 2)% en masse d'oxyde de praséodyme, et de 30 à 45% et, de façon particulièrement préférée, (40 ± 2)% en masse de bismuth.

Conformément à l'invention, les proportions respectives de la matrice et de la composition radio-atténuatrice dans le matériau peuvent varier dans une large mesure en fonction de l'usage auquel ce matériau est destiné et, notamment, du niveau de radio-atténuation recherché dans le cadre de cet usage.

Ceci étant, on préfère généralement que la matrice représente de 10 à 25% en masse de la masse du matériau et que la composition radio-atténuatrice représente, elle, de 75 à 90% en masse de la masse du matériau.

Pour la fabrication d'articles de radioprotection et, notamment, d'articles de protection individuelle tels qu'un tablier de protection, on préfère que la matrice représente (15 ± 2)% en masse de la masse du matériau et que la composition radio-atténuatrice représente (85 ± 2)% en masse de la masse du matériau.

Par ailleurs, et ce, de manière à obtenir une répartition de cette composition la plus homogène possible dans la matrice, la composition radio-atténuatrice est, de préférence, constituée de particules dont au moins 90% en nombre ont une taille moyenne de particules inférieure ou égale à 20 µm et, mieux encore, inférieure ou égale à 1 µm.

Quant à la matrice, elle est également choisie en fonction de l'usage auquel est destiné le matériau radio-atténuateur.

Ainsi, par exemple, pour la fabrication d'un article de protection individuelle du type gant, tablier, chasuble, veste, jupe, manchette, protège-thyroïde, protège-gonades, vêtement de protection du creux axillaire, bandeau de protection oculaire, champ opératoire, rideau, nappe, les propriétés mécaniques recherchées, les caractéristiques de souplesse et de confort de cet article, orientent de préférence vers une matrice à base d'un matériau thermoplastique, en particulier, le polychlorure de vinyle, ou encore à base d'un matériau élastomère, choisi en particulier parmi le caoutchouc naturel, les polyisoprènes de synthèse, les polybutadiènes, les polychloroprènes, les polyéthylènes chlorosulfonés, les polyuréthanes élastomères, les élastomères fluorés (ou fluoroélastomères), les copolymères d'isoprène-*iso*-butylène (ou caoutchoucs butyles), les copolymères d'éthylène-propylène-diène (ou EPDM), les copolymères séquencés de styrène-isoprène-styrène (ou SIS), les copolymères séquencés de styrène-éthylène-butylène-styrène (ou SEBS), et les mélanges de ceux-ci.

En variante, pour la fabrication d'un article de protection collective du type matelas, panneau, écran de protection, la recherche de caractéristiques de durabilité et de résistance à l'usure du matériau orientent de préférence vers des matrices de type siliceuse, en particulier le verre, des matrices à base d'une résine thermodurcissable, choisie en particulier parmi les résines de type époxydes, vinylesters et polyesters insaturés, ou encore un matériau à base d'un thermoplastique, choisi en particulier parmi le polyéthylène, le polypropylène, un polycarbonate, par exemple, le polycarbonate de bisphénol A, l'acrylonitrile-butadiène-styrène (ou ABS) et les produits obtenus par co-extrusion de l'ABS avec des composés de type (méth)acrylate, tel que le polyméthacrylate de méthyle (ou PMMA).

L'invention a également pour objet un article de protection contre les rayonnements ionisants, comprenant un matériau radio-atténuateur tel que précédemment défini.

De préférence, l'article de protection est un article de protection individuelle tel qu'un gant, un tablier, une chasuble, une veste, une jupe, une manchette, un protège-thyroïde, un protège-gonades, un vêtement de protection du creux axillaire, un bandeau de protection oculaire, un champ opératoire, un rideau, une nappe, ou un article de protection collective tel qu'un matelas, un panneau ou un écran de protection.

L'invention présente de nombreux avantages.

En effet, elle permet de réaliser des matériaux et des articles de protection qui présentent des propriétés remarquables d'atténuation des rayonnements ionisants, en particulier des rayonnements électromagnétiques de type gamma et X, d'énergie pouvant se situer dans une large gamme, typiquement comprise entre 0 et 100 keV, et ce, à partir de métaux et d'oxydes métalliques qui ne possèdent pas de toxicité connue à ce jour pour la santé humaine et l'environnement.

En outre, l'élimination des déchets issus de leur fabrication ne nécessite donc pas de filière spécifique de collecte et de traitement.

Enfin, de manière similaire, l'élimination de ces matériaux et articles de protection après usage ne nécessite pas de filière spécifique autre que celles qui sont imposées par une éventuelle contamination par des matières toxiques ou radioactives.

D'autres caractéristiques et avantages de l'invention apparaîtront mieux à la lecture du complément de description qui suit, qui se rapporte à des exemples de fabrication de matériaux conformes à l'invention ainsi que de démonstration des propriétés de radio-atténuation de ces matériaux.

Bien entendu, ces exemples ne sont donnés qu'à titre d'illustrations de l'objet de l'invention et ne constituent en aucun cas une limitation de cet objet.

### BRÈVE DESCRIPTION DES FIGURES

La Figure 1 est une représentation graphique comparée du coefficient d'atténuation massique, noté N, en fonction de l'énergie photonique, notée E, dans le cas des éléments plomb (courbe repérée par un pictogramme représentant une croix) et erbium (courbe repérée par un pictogramme représentant un disque).
La Figure 2 représente la répartition des composantes de l'interaction entre des photons issus d'un rayonnement ionisant, à la fois en fonction du numéro atomique de l'élément radio-atténuateur, noté Z, et de l'énergie photonique, notée E, les portions de surface notées « EP », « EC » et « EM » représentant respectivement les domaines d'observation de l'effet photoélectrique, de l'effet Compton et de l'effet de matérialisation.
La Figure 3 (respectivement, la Figure 4) représente la section efficace, notée N, de photons issus d'un générateur de rayons X au sein duquel une différence de potentiel de 80 kV (respectivement, 140 kV) est appliquée, en fonction de l'énergie photonique, notée E.
La Figure 5 est une représentation graphique comparée, du coefficient d'atténuation massique, noté N, en fonction de l'énergie photonique, notée E, dans le cas des éléments erbium (courbe repérée par un pictogramme représentant un disque) et praséodyme (courbe repérée par un pictogramme représentant un triangle).
La Figure 6 est une représentation graphique comparée, reprenant le formalisme et la signalétique utilisés dans la Figure 5, en y adjoignant le cas de l'élément bismuth (courbe repérée par un pictogramme représentant un carré).
La Figure 7 représente, en trait épais, la section efficace, notée n, de photons issus d'un rayonnement ionisant de type gamma émis par de l'américium-241, en fonction de l'énergie photonique, notée E. Les portions de surface situées en dessous de la courbe en trait fin représentent la section efficace des photons issus d'un matériau à base d'erbium conforme à l'invention, ayant reçu le rayonnement ionisant, en fonction de l'énergie photonique.

### EXPOSÉ DÉTAILLÉ DE MODES DE RÉALISATION PARTICULIERS

### Exemple 1 : Fabrication de matériaux conformes à l'invention

Cinq échantillons, respectivement E1, E2, E3, E4 et E5, de matériaux conformes à l'invention ont été réalisés.

Les échantillons E1, E2 et E3 correspondent à des matériaux qui comprennent une composition radio-atténuatrice composée d'Er₂O₃ et de Pr₆O₁₁ tandis que les échantillons E4 et E5 correspondent à des matériaux qui comprennent une composition radio-atténuatrice composée d'Er₂O₃, de Pr₆O₁₁, et de bismuth sous forme élémentaire.

Ces échantillons, qui se présentent sous la forme de carrés d'approximativement 30 centimètres de côté, sont réalisés par technique d'enduction.

En outre, ces échantillons mettent en oeuvre une composition radio-atténuatrice sous la forme de poudres dont au moins 90% des particules constituant ces poudres possèdent une taille moyenne des particules inférieure ou égale à 20 µm.

Les caractéristiques propres à chacun de ces échantillons sont regroupées dans le Tableau 1.

**TABLEAU 1**

| **Échantillon** | **E1** | **E2** | **E3** | **E4** | **E5** |
|---|---|---|---|---|---|
| Épaisseur (mm) | 4,6 | 2,3 | 5,2 | 1,6 | 3,2 |
| Masse surfacique (kg/m²) | 13,4 | 5,8 | 13,8 | 4,8 | 9,6 |
| Base de la matrice | Silicone | PVC | PVC | Silicone | Silicone |
| Proportion massique composition/matrice (%/%) | 75/25 | 68/32 | 68/32 | 75/25 | 75/25 |
| Proportion massique Er₂O₃/Pr₆O₁₁/Bi dans la composition (%/%/%) | 60/40/0 | 70/30/0 | 70/30/0 | 36/24/40 | 36/24/40 |

### Exemple 2 : Propriétés de radio-atténuation de matériaux conformes à l'invention

Les échantillons obtenus à l'Exemple 1 ci-avant ont été soumis à des tests visant à évaluer leur capacité à atténuer les rayonnements ionisants de type X, qui proviennent de générateurs de rayons X au sein desquels une différence de potentiel particulière est appliquée, ou de type gamma, qui sont par exemple émis par des poudres entrant dans la fabrication de combustibles nucléaires.

### 1. Propriétés de radio-atténuation en présence d'un rayonnement ionisant de type X

Les propriétés d'atténuation d'un rayonnement ionisant de type X par des matériaux conformes à l'invention sont évaluées en appliquant les prescriptions de la norme NF EN 61331-1, intitulée « Dispositifs de protection radiologique contre les rayonnements X pour diagnostic médical. - Partie 1 : détermination des propriétés d'atténuation des matériaux »*.*

Les résultats tels qu'obtenus avec diverses différences de potentiel sont exprimés en termes d'épaisseur équivalente en plomb théorique, notée e_{théo(X)}, et d'épaisseur équivalente en plomb mesurée, notée e_{exp(X)}.

On définit également un facteur de gain, noté F_{X}, pour une différence de potentiel et des proportions massiques de Er₂O₃/Pr₆O₁₁/Bi particulières au sein de la composition radio-atténuatrice, comme étant le rapport de e_{exp(X)} à e_{théo(X)}.

Lorsque le rapport F_{X} vaut 1, l'efficacité d'un matériau est équivalente, en terme de radio-atténuation, à celle d'un matériau de même masse surfacique mais constitué uniquement de plomb.

Les résultats obtenus pour les échantillons E1, E2, E4 et E5 figurent dans le Tableau 2 ci-après.

**TABLEAU 2**

| **Différence de potentiel (kV)** | **Échantillon** | **Proportion massique Er₂O₃/Pr₆O₁₁/Bi (%/%/%)** | **e_{théo(X)} (mm)** | **e_{exp(X)} (mm)** | **F_{X} (Ø)** |
|---|---|---|---|---|---|
| 80 | E1 | 60/40/0 | 0,88 | 1,35 | 1,53 |
| | E2 | 70/30/0 | 0,35 | 0,43 | 1,22 |
| | E4 | 36/24/40 | 0,31 | 0,43 | 1,37 |
| | E5 | 36/24/40 | 0,63 | 1,03 | 1,63 |
| 110 | E4 | 36/24/40 | 0,31 | 0,48 | 1,52 |
| | E5 | 36/24/40 | 0,63 | 1,02 | 1,61 |
| 150 | E2 | 70/30/0 | 0,35 | 0,40 | 1,14 |
| | E4 | 36/24/40 | 0,31 | 0,39 | 1,24 |
| | E5 | 36/24/40 | 0,63 | 0,76 | 1,19 |

Des facteurs de gain compris entre 1,14 et 1,63 sont obtenus avec les matériaux conformes à l'invention, ce qui signifie que ces matériaux présentent des propriétés radio-atténuatrices accrues par rapport à des matériaux contenant un agent radio-atténuateur constitué uniquement de plomb.

### 2. Propriétés de radio-atténuation en présence d'un rayonnement ionisant de type gamma

Les propriétés d'atténuation d'un rayonnement ionisant de type gamma par des matériaux conformes à l'invention sont évaluées par l'intermédiaire d'un dispositif mettant en oeuvre ces matériaux, placés à une certaine distance entre, d'une part, une source radioactive constituée par de l'américium-241, qui émet un rayonnement ionisant de type gamma d'énergie 59 keV, et d'autre part, un spectromètre sur lequel est assemblé un détecteur gamma au germanium.

La méthode employée consiste à déterminer l'atténuation du rayonnement de type gamma issu de l'américium-241, en mesurant la surface des pics d'absorption photoélectrique enregistrés par le détecteur. Cette surface est comparée, par la même méthode, à des surfaces obtenues avec des écrans de plomb d'épaisseur connue.

Comme dans le paragraphe 1 précédent, on définit une épaisseur équivalente en plomb théorique, notée e_{théo(γ)}, calculée à partir de la masse surfacique des matériaux testés, et de la masse volumique du plomb sous forme métallique. En d'autres termes, cette épaisseur correspond à l'épaisseur d'un matériau de même masse que les matériaux testés, mais composé uniquement de plomb.

On définit encore une épaisseur équivalente en plomb mesurée, notée e_{exp(γ)}.

On définit enfin un facteur de gain F_{γ}, correspondant au rapport e_{exp(γ)}/e_{théo(γ)}.

Les résultats obtenus pour les échantillons E2 et E3 figurent dans le Tableau 3 ci-après.

**TABLEAU 3**

| **Échantillon** | **Proportion massique Er₂O₃/Pr₆O₁₁/Bi (%/%/%)** | **e_{théo(X)} (mm)** | **e_{exp(X)} (mm)** | **F_{γ} (Ø)** |
|---|---|---|---|---|
| E2 | 70/30/0 | 0,35 | 0,80 | 2,28 |
| E3 | 70/30/0 | 0,82 | 1,67 | 2,03 |

Des facteurs de gain supérieurs à 2 sont obtenus avec les matériaux conformes à l'invention, qui possèdent ainsi des propriétés radio-atténuatrices accrues par rapport à des matériaux contenant un agent radio-atténuateur constitué uniquement de plomb.

Une représentation graphique de la section efficace, notée n, en fonction de l'énergie photonique, notée E, est montrée sur la Figure 7.

La courbe en trait épais, qui représente la section efficace de photons issus d'un rayonnement ionisant de type gamma émis par de l'américium-241, en fonction de l'énergie photonique, présente un maximum correspondant à une distribution élevée de photons ayant une énergie majoritairement centrée sur 59,6 keV.

En comparant les portions de surface situées sous la courbe en trait fin, on constate une forte atténuation du rayonnement d'énergie majoritairement centrée sur 59,6 keV.

En outre, on peut également observer l'émission d'un rayonnement secondaire de type X, qui se matérialise sous la forme de deux raies notées « RS » et « RS » sur la Figure 7, et dont les énergies respectives sont majoritairement centrées sur 49 et 55 keV.

Comme exposé précédemment, un tel matériau conforme à l'invention peut être utilisé à des fins d'atténuation d'un rayonnement issu du combustible MOX.

À cet égard, et à titre de complément, on peut ajouter que, selon la variabilité de la composition isotopique de ce combustible, celui-ci étant placé à faible distance d'un point de mesure, typiquement 50 centimètres, ce rayonnement ionisant de type gamma représente une proportion allant de 75 à 85% de l'ensemble du rayonnement gamma et X issu de ce dernier.

Cette proportion importante rend d'autant plus légitime la mise en oeuvre d'une composition radio-atténuatrice telle que décrite plus haut dans la fabrication d'articles de protection contre les rayonnements ionisants.

### RÉFÉRENCES CITÉES

**[1]** Demande internationale PCT WO 2006/069007
**[2]** Demande de brevet US 2008/0128658
**[3]** Demande de brevet FR 2 948 672
**[4]** Demande internationale PCT WO 2005/017556
**[5]** Demande de brevet DE 10 2006 958

## Revendications

1. Utilisation d'un mélange comprenant :
- de 30 à 70% en masse d'erbium ou d'un composé de celui-ci ;
- de 20 à 50% en masse de praséodyme ou d'un composé de celui-ci ; et
- de 0 à 50% en masse de bismuth ou d'un composé de celui-ci ;
en tant que composition radio-atténuatrice.

2. Utilisation selon la revendication 1, **caractérisée en ce que** le composé d'erbium est un oxyde d'erbium, cet oxyde d'erbium étant, de préférence, le sesquioxyde d'erbium(III), de formule Er₂O₃.

3. Utilisation selon la revendication 1 ou 2, **caractérisée en ce que** le composé de praséodyme est un oxyde de praséodyme, cet oxyde de praséodyme étant, de préférence, l'oxyde de praséodyme(III-IV), de formule Pr₆O₁₁.

4. Utilisation selon la revendication 3, **caractérisée en ce que** la composition radio-atténuatrice comprend :
- de 55 à 65% en masse, et préférentiellement (60 ± 2)% en masse, d'oxyde d'erbium, et
- de 35 à 45% en masse, et préférentiellement (40 ± 2)% en masse, d'oxyde de praséodyme.

5. Utilisation selon la revendication 3, **caractérisée en ce que** la composition radio-atténuatrice comprend :
- de 30 à 45% en masse, et préférentiellement de 33 à 42% en masse, d'oxyde d'erbium,
- de 20 à 30% en masse, et préférentiellement de 22 à 28% en masse, d'oxyde de praséodyme, et
- de 30 à 45% en masse de bismuth.

6. Matériau radio-atténuateur comprenant une matrice dans laquelle est dispersée une composition radio-atténuatrice, ladite composition étant sous la forme d'une poudre, **caractérisé en ce que** ladite composition comprend :
- de 30 à 70% en masse d'erbium ou d'un composé de celui-ci ;
- de 20 à 50% en masse de praséodyme ou d'un composé de celui-ci ; et
- de 0 à 50% en masse de bismuth ou d'un composé de celui-ci.

7. Matériau radio-atténuateur selon la revendication 6, **caractérisé en ce que** le composé d'erbium est un oxyde d'erbium, cet oxyde d'erbium étant, de préférence, le sesquioxyde d'erbium(III), de formule Er₂O₃.

8. Matériau radio-atténuateur selon la revendication 6 ou 7, **caractérisé en ce que** le composé de praséodyme est un oxyde de praséodyme, cet oxyde de praséodyme étant, de préférence, l'oxyde de praséodyme(III-IV), de formule Pr₆O₁₁.

9. Matériau radio-atténuateur selon la revendication 8, **caractérisé en ce que** la composition radio-atténuatrice comprend :
- de 55 à 65% en masse, et préférentiellement (60 ± 2)% en masse, d'oxyde d'erbium, et
- de 35 à 45% en masse, et préférentiellement (40 ± 2)% en masse, d'oxyde de praséodyme.

10. Matériau radio-atténuateur selon la revendication 8, **caractérisé en ce que** la composition radio-atténuatrice comprend :
- de 30 à 45% en masse, et préférentiellement de 33 à 42% en masse, d'oxyde d'erbium,
- de 20 à 30% en masse, et préférentiellement de 22 à 28% en masse, d'oxyde de praséodyme, et
- de 30 à 45% en masse de bismuth.

11. Matériau radio-atténuateur selon l'une quelconque des revendications 6 à 10, **caractérisé en ce que** :
- la matrice représente de 10 à 25% en masse, et préférentiellement (15 ± 2)% en masse, de la masse du matériau, tandis que
- la composition radio-atténuatrice représente de 75 à 90% en masse, et préférentiellement (85 ± 2)% en masse, de la masse du matériau.

12. Matériau radio-atténuateur selon l'une quelconque des revendications 6 à 11, **caractérisé en ce que** la composition radio-atténuatrice est constituée de particules dont au moins 90% en nombre possèdent une taille moyenne de particules inférieure ou égale à 20 µm.

13. Article de protection contre les rayonnements ionisants, en particulier les rayonnements électromagnétiques de type gamma et X, comprenant un matériau radio-atténuateur selon l'une quelconque des revendications 6 à 12.

14. Article de protection selon la revendication 13, **caractérisé en ce qu'**il est un gant, un tablier, une chasuble, une veste, une jupe, une manchette, un protège-thyroïde, un protège-gonades, un vêtement de protection du creux axillaire, un bandeau de protection oculaire, un champ opératoire, un rideau, une nappe, un matelas, un panneau ou un écran de protection.

## Patentansprüche

1. Verwendung einer Mischung, umfassend:
- von 30 bis 70 Masseprozent Erbium oder eine Verbindung desselben;
- von 20 bis 50 Masseprozent Praseodym oder eine Verbindung desselben; und
- von 0 bis 50 Masseprozent Wismuth oder eine Verbindung desselben;
als Strahlendämpfungszusammensetzung.

2. Verwendung nach Anspruch 1, **dadurch gekennzeichnet, dass** die Erbiumverbindung ein Erbiumoxid ist, wobei dieses Erbiumoxid vorzugsweise das Sesquioxid von Erbium (III) mit der Formel Er₂O₃ ist.

3. Verwendung nach Anspruch 1 oder 2, **dadurch gekennzeichnet, dass** die Praseodymverbindung ein Praseodymoxid ist, wobei dieses Praseodymoxid vorzugsweise das Praseodym (III-IV) Oxid mit der Formel Pr₆O₁₁ ist.

4. Verwendung nach Anspruch 3, **dadurch gekennzeichnet, dass** die Strahlendämpfungszusammensetzung umfasst:
- von 55 bis 65 Masseprozent, und vorzugsweise (60±2) Masseprozent Erbiumoxid, und
- von 35 bis 45 Masseprozent, und vorzugsweise (40±2) Masseprozent Praseodymoxid.

5. Verwendung nach Anspruch 3, **dadurch gekennzeichnet, dass** die Strahlendämpfungszusammensetzung umfasst:
- von 30 bis 45 Masseprozent, und vorzugsweise von 33 bis 42 Masseprozent Erbiumoxid,
- von 20 bis 30 Masseprozent, und vorzugsweise von 22 bis 28 Masseprozent Praseodymoxid, und
- von 30 bis 45 Masseprozent Wismuth.

6. Strahlendämpfungsmaterial, umfassend eine Matrix, in der eine Strahlendämpfungszusammensetzung dispergiert ist, wobei die Zusammensetzung die Form eines Pulvers aufweist, **dadurch gekennzeichnet, dass** die Zusammensetzung umfasst:
- von 30 bis 70 Masseprozent Erbium oder eine Verbindung desselben;
- von 20 bis 50 Masseprozent Praseodym oder eine Verbindung desselben; und
- von 0 bis 50 Masseprozent Wismuth oder eine Verbindung desselben.

7. Strahlendämpfungsmaterial nach Anspruch 6, **dadurch gekennzeichnet, dass** die Erbiumverbindung ein Erbiumoxid ist, wobei dieses Erbiumoxid vorzugsweise das Sesquioxid von Erbium (III) mit der Formel Er₂O₃ ist.

8. Strahlendämpfungsmaterial nach Anspruch 6 oder 7, **dadurch gekennzeichnet, dass** die Praseodymverbindung ein Praseodymoxid ist, wobei dieses Praseodymoxid vorzugsweise das Praseodym (III-IV) Oxid mit der Formel Pr₆O₁₁ ist.

9. Strahlendämpfungsmaterial nach Anspruch 8, **dadurch gekennzeichnet, dass** die Strahlendämpfungszusammensetzung umfasst:
- von 55 bis 65 Masseprozent, und vorzugsweise (60±2) Masseprozent Erbiumoxid und
- von 35 bis 45 Masseprozent, und vorzugsweise (40±2) Masseprozent Praseodymoxid.

10. Strahlendämpfungsmaterial nach Anspruch 8, **dadurch gekennzeichnet, dass** die Strahlendämpfungszusammensetzung umfasst:
- von 30 bis 45 Masseprozent, und vorzugsweise von 33 bis 42 Masseprozent Erbiumoxid,
- von 20 bis 30 Masseprozent, und vorzugsweise von 22 bis 28 Masseprozent Praseodymoxid, und
- von 30 bis 45 Masseprozent Wismuth.

11. Strahlendämpfungsmaterial nach einem der Ansprüche 6 bis 10, **dadurch gekennzeichnet, dass**:
- die Matrix von 10 bis 25 Masseprozent, und vorzugsweise (15±2) Masseprozent der Masse des Materials repräsentiert, wohingegen
- die Strahlendämpfungszusammensetzung von 75 bis 90 Masseprozent, und vorzugsweise (85±2) Masseprozent der Masse des Material repräsentiert.

12. Strahlendämpfungsmaterial nach einem der Ansprüche 6 bis 11, **dadurch gekennzeichnet, dass** die Strahlendämpfungszusammensetzung aus Partikeln gebildet ist, von denen wenigstens 90 Anzahlprozent eine mittlere Teilchengröße kleiner oder gleich 20 µm besitzen.

13. Schutzartikel gegen ionisierende Strahlen, insbesondere elektromagnetische Strahlen vom Typ gamma oder X, umfassend ein Strahlendämpfungsmaterial nach einem der Ansprüche 6 bis 12.

14. Schutzartikel nach Anspruch 13, **dadurch gekennzeichnet, dass** er ein Handschuh, eine Schürze, ein Umhang, eine Weste, ein Rock, eine Manschette, ein Thyroidschutz, ein Gonadenschutz, ein Kleidungsstück zum Schutz der Achselhöhle, ein Augenschutzband, ein Operationsfeldtuch, ein Vorhang, eine Decke, eine Matratze, eine Platte oder ein Schutzschirm ist.

## Claims

1. Use of a mixture comprising:
- 30 to 70% by mass of erbium or of a compound thereof;
- 20 to 50% by mass of praseodymium or of a compound thereof; and
- 0 to 50% by mass of bismuth or of a compound thereof;
as a radiation attenuating composition.

2. Use according to claim 1, **characterised in that** the erbium compound is an erbium oxide, said erbium oxide being preferably sesquioxide of erbium(III), of formula Er₂O₃.

3. Use according to claim 1 or 2, **characterised in that** the praseodymium compound is a praseodymium oxide, said praseodymium oxide being preferably oxide of praseodymium(III-IV), of formula Pr₆O₁₁.

4. Use according to claim 3, **characterised in that** the radiation attenuating composition comprises:
- 55 to 65% by mass, and preferably (60 ± 2)% by mass, of erbium oxide, and
- 35 to 45% by mass, and preferably (40 ± 2)% by mass, of praseodymium oxide.

5. Use according to claim 3, **characterised in that** the radiation attenuating composition comprises:
- 30 to 45% by mass, and preferably 33 to 42% by mass, of erbium oxide,
- 20 to 30% by mass, and preferably 22 to 28% by mass, of praseodymium oxide, and
- 30 to 45% by mass of bismuth.

6. Radiation attenuating material comprising a matrix in which a radiation attenuating composition is dispersed, said composition being in the form of a powder, **characterised in that** said composition comprises:
- 30 to 70% by mass of erbium or of a compound thereof;
- 20 to 50% by mass of praseodymium or of a compound thereof; and
- 0 to 50% by mass of bismuth or of a compound thereof.

7. Radiation attenuating material according to claim 6, **characterised in that** the erbium compound is an erbium oxide, said erbium oxide being preferably sesquioxide of erbium(III), of formula Er₂O₃.

8. Radiation attenuating material according to claim 6 or 7, **characterised in that** the praseodymium compound is a praseodymium oxide, said praseodymium oxide being preferably oxide of praseodymium(III-IV), of formula Pr₆O₁₁.

9. Radiation attenuating material according to claim 8, **characterised in that** the radiation attenuating composition comprises:
- 55 to 65% by mass, and preferably (60 ± 2)% by mass, of erbium oxide, and
- 35 to 45% by mass, and preferably (40 ± 2)% by mass, of praseodymium oxide.

10. Radiation attenuating material according to claim 8, **characterised in that** the radiation attenuating composition comprises:
- 30 to 45% by mass, and preferably 33 to 42% by mass, of erbium oxide,
- 20 to 30% by mass, and preferably 22 to 28% by mass, of praseodymium oxide, and
- 30 to 45% by mass of bismuth.

11. Radiation attenuating material according to any of claims 6 to 10, **characterised in that**:
- the matrix represents 10 to 25% by mass, and preferably (15 ± 2)% by mass, of the mass of the material, whereas
- the radiation attenuating composition represents 75 to 90% by mass, and preferably (85 ± 2)% by mass, of the mass of the material.

12. Radiation attenuating material according to any of claims 6 to 11, **characterised in that** the radiation attenuating composition is constituted of particles of which at least 90% by number have an average particle size less than or equal to 20 µm.

13. Article providing protection against ionising radiation, in particular X-and gamma-type electromagnetic radiation, comprising a radiation attenuating material according to any of claims 6 to 12.

14. Article providing protection according to claim 13, **characterised in that** it is a glove, an overall, a chasuble, a jacket, a skirt, an oversleeve, a thyroid protector, a gonad protector, an armpit protective clothing, an ocular protection headband, an operation area, a curtain, a sheet, a bedding, a panel or a protective screen.
